# EUROPÄISCHE PATENTSCHRIFT

(11) **EP 0 651 061 B1**
(45) Veröffentlichungstag und Bekanntmachung des Hinweises auf die Patenterteilung: **22.12.1999**
(21) Anmeldenummer: 94116869.2
(22) Anmeldetag: 26.10.1994
(51) Int. Cl.: C21D 8/12

(54) **Verfahren zur Erzeugung kornorientierten Elektrostahlbands und daraus hergestellter Magnetkerne**
Process for producing grain-oriented electrical steel sheet and magnetic cores produced therefrom
Procédé de fabrication de bandes d'acier électrique à grains orientés et de noyeaux magnétiques à partir de ceux-ci

(30) Priorität: 01.11.1993 DE 4337605
(43) Veröffentlichungstag der Anmeldung: 03.05.1995
(73) Patentinhaber: EKO Stahl GmbH, D-15872 Eisenhüttenstadt (DE); Institut für Festkörper- und Werkstofforschung Dresden e.V., 01069 Dresden (DE)
(72) Erfinder: Mager, Siegfried, Dr., D-01309 Dresden (DE); Wieting, Jochen, Dr., D-01109 Dresden (DE); Bürger, Rolf, Dr., D-01217 Dresden (DE); Kleine, Horst, Dr., D-15295 Aurith (DE)
(74) Vertreter: Wenzel, Klaus

(56) Entgegenhaltungen:
- EP-A- 0 431 502
- EP-A- 0 434 641
- EP-A- 0 609 190
- DE-B- 1 212 124
- DE-B- 1 256 239
- US-A- 4 427 462

## Beschreibung

Die Erfindung betrifft ein Verfahren zur Erzeugung von kornorientiertem Elektroband mit in vier Richtungen leichter Magnetisierbarkeit in der Walzebene und von daraus hergestellten Magnetkernen für umlaufende und nicht umlaufende Elektromaschinen.

Verfahren zur Herstellung von kornorientierten Elektrobändern mit sogenannter GOSS-Textur {011}<100> sind bekannt. Gemäß diesen Verfahren erfolgt die Ausrichtung der Elementarwürfel derart, daß eine Würfelkante eines Elementarwürfels in Walzrichtung liegt und zwei zueinander parallele Flächendiagonale in der Walzebene angeordnet sind. Auf diese Weise hergestelltes Material weist eine gute Magnetisierbarkeit in Walzrichtung auf. Als nachteilig tritt jedoch die schlechte Magnetisierbarkeit des Materials senkrecht zur Walzrichtung in Erscheinung. Zur Herstellung von kornorientiertem Elektroband mit anderer als GOSS-Textur ist in der DE-AS 1212124 ein Verfahren beschrieben, mit dem unter Verwendung eines Vormaterials mit 2 - 5 % Si-Gehalt ein Elektroband erzeugt wird, dessen Gefügeorientierung dadurch gekennzeichnet ist, daß zwei Flächen der Elementarwürfel parallel zur Blechoberfläche liegen und die in der Blechebene liegenden Würfelkanten sich um mindestens vier ausgezeichnete Richtungen häufen oder eine nahezu regel lose Verteilung aufweisen. Verfahrensgemäß wird das Material geglüht, gebeizt und anschließend in einem oder mehreren Schritten kaltgewalzt, wobei der Kaltwalzschritt oder der letzte Kaltwalzschritt mit einem Verformungsgrad von über >90 % erfolgt. Eine Würfelflächentextur mit einer nahezu regellosen Würfelkantenverteilung in der Walzebene läßt sich danach erreichen, wenn nach dem Kaltwalzen mit > 90 % Verformungsgrad und einer Zwischenglühbehandlung das Material nochmals in einem Schritt oder in mehreren Stufen um 30 bis 80 % kaltverformt wird. Für die Schlußglühung werden 1100 °C, mehrere Stunden Glühzeit und Wasserstoffatmosphäre angegeben. Die Zwischenglühungen erfolgen verfahrensgemäß bei Temperaturen zwischen 800 und 1100 °C. Dieses Verfahren zur Herstellung von kornorientiertem Elektroband ist auf Grund der erforderlichen technologischen Schritte, Zwischenglühungen bei 800 - 1100 °C, mehrere Verformungsstufen sowie der vorgegebenen Materialzusammensetzung sehr aufwendig. Insbesondere das Glühen der Bunde bei Temperaturen bis 1100 °C und einer Glühdauer von 5 Stunden erfordert Maßnahmen zur Vermeidung von Klebern, wodurch das Verfahren zusätzlich in seiner Wirtschaftlichkeit negativ beeinflußt wird. Weiterhin haben Versuche unter Anwendung des Verfahrens gezeigt, daß Kaltwalzgrade > 90 % nicht zwangsläufig zu einer scharfen vierzähligen Orientierungsausbildung im Material führen.

Aufgabe der Erfindung ist es ein Verfahren zu finden, mit dem die Erzeugung von kornorientiertem Elektroband mit einer Anreicherung von Würfelflächen oder ihnen naher Lagen in der Walzebene sowie eine Häufung der Würfelkanten in Richtungen die etwa 45 ° zur Walzrichtung liegen, möglich ist und die Fertigung daraus hergestellter Magnetkerne für Elektromaschinen verbessert werden kann.

Erfindungsgemäß wird die Aufgabe durch die Merkmale der Ansprüche 1 und 8 gelöst. Hierbei wird ein Stahl mit einem

| | |
|---|---|
| Kohlenstoffgehalt von | C < 0,10 % |
| vorzugsweise mit | C = 0,02 - 0,07 % |
| einem Si-Gehalt von | Si = 0 - 2 % |

und Gehalten an Al, Mn, S, N, O in den für Elektroband üblichen Konzentrationen verwendet. Es werden die 200 - 300 mm dicken Stahlbrammen dieser Zusammensetzung auf ca. 1250 °C vorgewärmt und anschließend in 5 bis 9 Stichen bei geringer Einzelstichabnahmen in einer Vorstraße warmgewalzt, wobei die Stichabnahmen < 20 % für die ersten beiden und < 30 % für die folgenden Stiche betragen. Bei Einlauf in die Fertigstaffel. weist das Material eine Temperatur zwischen 930 °C und 1100 °C auf, vorzugsweise < 1000 °C bei Einsatz von unlegiertem Stahl und vorzugsweise zwischen 1000 °C und 1100 °0 bei Einsatz von Si-legiertem Stahl. Die Endwalztemperatur liegt verfahrensgemäß zwischen 800 °C und 950 °C, bei unlegiertem Material vorzugsweise zwischen 840 °C und 870 °C und bei legiertem vorzugsweise bis 920 °C, wobei die Stichabnahmen beim Fertigwalzen 35 % nicht übersteigen. Das so hergestellte Fertigband wird ohne Zwangskühlung anschließend bei einer Haspeltemperatur von > 700 °C gehaspelt. In Abhängigkeit von der gewünschten Kaltbanddicke im Bereich von 0.1 bis 0,6 mm ist die Warmbanddicke so zu wählen, daß bei der folgenden Kaltverformung Verformungsgrade von > 86 % vorzugsweise > 90 % erreicht werden können. Dünnere Brammen, insbesondere solche nach der Dünnbrammengießwalztechnologie hergestellte, werden analog warmgewalzt, wobei hier aufgrund der geringeren Formänderungsgeschwindigkeiten die Stichabnahmen jeweils um ca. 10 % höher liegen können.
Es wurde gefunden, daß mit einem derart hergestellten Warmband die angestrebte Gefügeausbildung durch das anschließende Kaltverformen wesentlich wirtschaftlicher gestaltet werden kann. Verfahrensgemäß ist es vorteilhaft, wenn die nach dem üblichen Beizen in mehreren Stichen erfolgende Kaltverformung bei erhöhten Temperaturen im Bereich von 150 °C bis 350 °C beginnt, vorzugsweise zwischen 200 °C und 300 °C. Das mit einem Umformgrad > 86 % kaltverformte Band wird anschließend 0,5 bis 20 h bei 500 °C bis 750 °C unter neutralem Gas geglüht, vorzugsweise I bis 5 h um 550 °C für unlegiertes und bei 620 °C bis 680 °C für Si-legiertes Material. Nach dieser Zwischenglühung wird das Material einer weiteren Kaltverformung von 2 bis 15 %, vorzugsweise 6 bis 12 % unterzogen (dressiert) und anschließend bei Temperaturen um 800 °C je nach Zusammensetzung bei oder etwas oberhalb AG 1 in wenigstens zeitweise entkohlender Atmosphäre schlußgeglüht. Es hat sich als günstig erwiesen, wenn das so erzeugte Band ein zweites Mal dressiert und schlußgeglüht wird. Die Schlußglühung kann sowohl am Band (fully finished) als auch am Stanzteil bzw. nach dem Paketieren (Semifinished) vorgenommen werden. Das verfahrensgemäß hergestellte kornorientierte Elektroband ist gekennzeichnet durch vier magnetische Vorzugsrichtungen, die unter 45 ° zur Walzrichtung in der Blechebene liegen. Diese unter Vermeidung von Hochtemperaturglühungen erzeugte Gefügeausbildung kann mit einer Gefügeorientierung (001)<110> bezeichnet werden. Das Band ist besonders geeignet für Einsatzfälle, in denen der Magnetfluß in .zwei zueinander senkrechten Richtungen geführt wird. Das ist z.. B. in Ständerpaketen umlaufender oder nicht umlaufender Elektromaschinen der Fall. Die dazu benötigten Stanzteile werden, unter Beachtung des Verlaufs der vier Vorzugsrichtungen leichter Magnetisierbarkeit, aus dem bandförmigen Material ausgestanzt und zu einem Paket zusammengefügt. Die Kernbleche für Magnetkerne für umlaufende Elektromaschinen können dabei aus Ronden gefertigt sein, die jeweils so zu einem Paket zusammengefügt sind, daß jeweils unmittelbar aufeinanderfolgende Kernbleche zueinander um 45 ° gedreht angeordnet sind. Beim Einsatz von Segmenten für Magnetkerne für umlaufende Elektromaschinen werden die einzelnen Segmente so aus dem bandförmigen Elektroband ausgestanzt, daß durch sie die Richtungen der leichten Magnetisierbarkeit erfaßt werden. Derartig hergestellte Magnetkerne weisen gegenüber bisher eingesetzten Stanzteilen einen bedeutend geringeren Herstellungs- und Verarbeitungssaufwand sowie bessere magnetische Eigenschaften auf.

Das erfindungsgemäße Verfahren soll nachfolgend an drei Ausführungsbeispielen näher erläutert werden.

### Beispiel A

Eine unlegierte Stahlbramme mit einem C-Gehalt von 0,07 % und einer Dicke von 250 mm wird auf 1250 °C vorgewärmt und in 7 Stichen auf 32 mm vorgewalzt. Das Fertigwalzen erfolgt in 5 Stichen bei einer Einlauftemperatur von 965 °C und einer Endwalztemperatur von 840 °C, bei Einzelstichabnahme < 30 % auf 5,6 mm mit anschließender Luflabkühlung und Haspeln bei >700 °C. Das gebeizte Band wird nach dem Kaltwalzen auf 0,55 mm (Verformungsgrad 90 %) bei 560 °C für 2 Stunden zwischengeglüht und anschließend mit 6 % dressiert. Nachfolgend wird dieses Material einer Schlußglühung bei 780 °C, eine Stunde in feuchtem und vier Stunden im trockenem H₂ unterzogen. Das danach hergestellte kornorientierte Elektroband weist für Ĵ 2500 (T) folgende Werte auf:

Winkelabhängigkeit der magnetischen Polarisation bei Ĥ = 2500 Am⁻¹ (ϕ= Winkel zur Walzrichtung)

| ϕ | 0° | 15° | 30° | 45° | 60° | 75° | 90° |
|---|---|---|---|---|---|---|---|
| Ĵ $\frac{\text{2500}}{\text{(T)}}$ | 1,62 | 1,73 | 1,86 | 1,92 | 1,87 | 1,71 | 1,60 |

Der Mittelwert J über alle Richtungen beträgt 2500 = 1,78 T.

### Beispiel B

Eine Si-legierte Stahlbramrne mit einem Si-Gehalt von 1,1 % und einem C-Gehalt von 0,05 % sowie einer Dicke von 250 mm wird auf Temperatur von 1250 °C vorgewärmt und in der gleichen Weise bezüglich Stichanzahl und Verfonnungsgrad warm- und kaltgewalzt wie in Beispiel A, jedoch unter Änderung folgender Parameter:

| | |
|---|---|
| Einlauftemperatur Fertigwalzen | 1080 °C |
| Endwalztemperatur | 895 °C |
| Zwischenglühtemperatur | 660 °C (2h) |

Die Winkelabhängigkeit der magnetischen Polarisation ergibt sich zu

| ϕ | 0° | 15° | 30° | 45° | 60° | 75° | 90° |
|---|---|---|---|---|---|---|---|
| J $\frac{\text{2500}}{\text{(T)}}$ | 1,64 | 1,685 | 1,77 | 1,795 | 1,64 | 1,635 | 1,56 |

mit einem Mittelwert $\overline{\text{J}}$ über alle Richtungen 2500 = 1,70 T

### Beispiel C

Eine unlegierte Stahlbramme wie nach Beispiel A wird jedoch mit einer etwas höheren Temperatur warmgewalzt, anschließend kaltgewalzt und zwischengeglüht, wobei sich dem 1. Dressieren (10%) eine weitere Zwischenglühung bei 780 °C 2h in trockenem H2 anschließt und danach das Band einer weiteren 10%igen Kaltverformung unterzogen wird. Die Schlußglühung erfolgt bei 780 °C 1 h in feuchtem und 4 h in trockenem H2. Das danach hergestellte kornorientierte Elektroband weist für J 2500 (T) folgende Wert auf:

| ϕ | 0° | 15° | 30° | 45° | 60° | 75° | 90° |
|---|---|---|---|---|---|---|---|
| 1 mal dressiert | 1,69 | 1,71 | 1,77 | 1,79 | 1,735 | 1,675 | 1,63 |
| 2 mal dressert | 1,63 | 1,71 | 1,83 | 1,87 | 1,805 | 1,67 | 1,58 |

Die Mittelwerte J über alle Richtungen betragen im 1. Fall 2500 = 1,72 T im zweiten 2500 = 1,75 T.

Das erfindungsgemäß hergestellte kornorientierte Elektroband eignet sich besonders für Einsatzfälle, bei denen der Magnetfluß in zwei zueinander senkrechten Richtungen geführt wird. Dazu werden in nicht umlaufenden elektrischen Maschinen, die für den Aufbau im Magnetkörper erforderlichen Stanzteile entsprechend der in Figur 1 dargestellten Anordnung der Schnittformen aus dem Bandmaterial gefertigt, wobei die Strahlen 1, 2, 3, 4 die vier Richtungen leichter Magnetisierbarkeit kennzeichnen. Die Magnetkerne für umlaufende Elektromaschinen werden so gefertigt, daß entweder jeweils unmittelbar aufeinander folgende Kernbleche zueinander um 45 ° gedreht angeordnet sind oder daß entsprechend Figur 2 der Magnetkern aus Segmenten aufgebaut ist, wobei die Segmente die Winkel leichter Magnetisierbarkeit erfassen. Bei der erstgenannten alternierenden Schichtung der Ronden wurde für die Winkelabhängigkeit der J 2500-Werte für Ronden nach Beispiel C folgende Ergebnisse gefunden:

| | 0° | 15° | 30° | 45° | 60° | 75° | 90° |
|---|---|---|---|---|---|---|---|
| Pr.1 | 1,72 | 1,76 | 1,85 | 1,89 | 1,835 | 1,72 | 1,57 |
| Pr.2 | 1,68 | 1,73 | 1,81 | 1,84 | 1,79 | 1,67 | 1,60 |
| 0°-Schichtung | 1,70 | 1,745 | 1,83 | 1,87 | 1,81 | 1,705 | 1,63 |
| 45°-Schichtung | 1,79 | 1,795 | 1,79 | 1,77 | 1,775 | 1,77 | 1,75 |

Als Mittelwerte J 2500 über alle Richtungen erhält man für

| Pr. 1 | Pr. 2 | 0°-Schichtung | 45°-Schichtung |
|---|---|---|---|
| 1,79 T | 1,75 T | 1,77 T | 1,78 T |

Die danach hergestellten Magnetkerne zeichnen sich durch bessere magnetische Eigenschaften aus.

## Patentansprüche

1. Verfahren zur Erzeugung von kornorientiertem Elektroband mit in vier Richtungen leichter Magnetisierbarkeit in der Walzebene, wobei Stahlbrammen mit einem C-Gehalt von < 0,10 % und einem Si-Gehalt von 0 bis 2 % sowie Gehalten an Al, Mn, S, N, O in den für Elektroband üblichen Konzentrationen aufca. 1250 °C vorgewärmt, in 5 bis 9 Stichen bei geringen Einzelstichabnahmen vorgewalzt und mit einer Einlauftemperatur von 930 °C bis 1100 °C sowie einer Endwalztemperatur von 800 °C bis 950 °C bei Stichabnahmen ≤ 35 % in einer Walzstaffel fertiggewalzt werden und das so erzeugte Warmband ohne Zwangskühlung bei einer Temperatur > 700 °C gehaspelt und nach Abkühlung unter Einhaltung eines Verformungsgrades von > 86 % einer Kaltverformung unterzogen wird, der sich eine Zwischenglühung unter neutralem Gas bei 500 °C bis 750 °C/0,5 h bis 20 h sowie eine weitere Kaltverformung mit 2 bis 15 % mit nachfolgender Schlußglühung bei Temperaturen um 800 °C in zeitweise entkohlender Atmosphäre anschließt.

2. Verfahren nach Anspruch 1 dadurch gekennzeichnet, daß bei unlegiertem Stahl die Temperatur bei Einlauf in die Fertigstaffel < 1000 °C und bei Auslauf aus der Fertigstaffel 840 °C bis 870 °C beträgt.

3. Verfahren nach Anspruch 1 dadurch gekennzeichnet, daß bei Stahl die Temperatur bei Einlauf in die Fertigtaffel 1000 °C bis 1100 °C und bei Auslauf au der Fertigstaffel bis 920 °C beträgt.

4. Verfahren nach Anspruch 1 bis 3 dadurch gekennzeichnet, daß zweckmäßigerweise vor der Kaltverformung das Warmband auf Temperatur von 150 °C bis 350 °C, vorzugsweise auf 200 °C bis 300 °C vorgewärrnt wird.

5. Verfahren nach Anspruch 1 und 2 dadurch gekennzeichnet, daß das unlegierte Elektroband nach dem Kaltwalzen vorzugsweise bei 520 °C bis 580 °C, eine bis fünf Stunden unter neutralem Gas einer Zwischenglühung unterzogen wird.

6. Verfahren nach Anspruch 1 und 3 dadurch gekennzeichnet, daß das legierte Elektroband nach dem Kaltwalzen vorzugsweise 620 °C bis 680 °C eine bis fünf Stunden unter neutralem Gas einer Zwischenglühung unterzogen wird.

7. Verfahren nach Anspruch 1 bis 5 dadurch gekennzeichnet, daß das kaltgewalzte Elektroband bei 2 - 15 % dressiert und .zeitweise unter entkohlender Atmosphäre schlußgeglüht wird, wobei das Elektroband gegebenenfalls einer weiteren Nachwalzung und Schlußglühung unterzogen wird.

8. Verfahren zur Herstellung von Magnetkernen für Elektromaschinen aus kornorientiertem Elektroband, welches nach einem der Ansprüche 1 bis 7 hergestellt wird und in Walzebene vier Richtungen leichter Magnetisierbarkeit aufweist, wobei die herzustellenden Stanzteile für die Magnetkerne unter Beachtung des Verlaufs der unter 45 ° zur Walzrichtung verlaufenden vier Richtungen leichter Magnetisierbarkeit ausgestanzt und zu einem Paket zusammengefügt werden.

9. Verfahren nach Anspruch 8 dadurch gekennzeichnet, daß die Stanzteile für Magnetkerne für umlaufende Elektromaschinen aus Ronden bestehen, die so zu einem Paket zusammengefügt werden, daß jeweils unmittelbar aufeinanderfolgende Kernbleche zueinander um 45 ° gedreht angeordnet sind.

10. Verfahren nach Anspruch 8 dadurch gekennzeichnet, daß die Stanzteile für Magnetkerne für umlaufende Elektromaschinen aus Segmenten bestehen, die so zu einem Paket zusammengefügt werden, daß jeweils die einzelnen Segmente die Richtungen der leichten Magnetisierbarkeit erfassen.

## Claims

1. Process for producing grain-oriented magnetic steel strip which is readily magnetizable in four directions in the rolling plane, in which steel slabs having a C content of <0.10% and an Si content of from 0 to 2% and contents of Al, Mn, S, N, O in the concentrations which are usual for magnetic steel strip are preheated to approximately 1250°C, are roughed in from 5 to 9 passes with small reductions for each individual pass and are finish-rolled in a separate roll line, with an entry temperature of from 930°C to 1100°C and a finishing temperature of from 800°C to 950°C, with reductions for each pass of (35%, and the hot strip produced in this way is coiled without forced cooling at a temperature of >700°C and, after cooling, while a degree of deformation of >86% is maintained, is subjected to cold working which is followed by intermediate annealing under neutral gas at from 500°C to 750°C for from 0.5 h to 20 h and further cold working of from 2 to 15% with subsequent final annealing at temperatures of around 800°C in an at least intermittently decarburizing atmosphere.

2. Process according to Claim 1, characterized in that, in the case of unalloyed steel, the temperature on entry into the finishing roll line is <1000°C and on exit from the finishing roll line is from 840°C to 870°C.

3. Process according to Claim 1, characterized in that, in the case of steel, the temperature on entry into the finishing roll line is from 1000°C to 1100°C and on exit from the finishing roll line is up to 920°C.

4. Process according to Claims 1 to 3, characterized in that expediently, before cold working, the hot strip is preheated to a temperature of from 150°C to 350°C, preferably to 200°C to 300°C.

5. Process according to Claims 1 and 2, characterized in that the unalloyed magnetic steel strip, after cold rolling, is subjected to intermediate annealing, preferably at 520°C to 580°C for one to five hours under neutral gas.

6. Process according to Claims 1 and 3, characterized in that the alloyed magnetic steel strip, after cold rolling, is subjected to intermediate annealing, preferably at from 620°C to 680°C for one to five hours under neutral gas.

7. Process according to Claims 1 to 5, characterized in that the cold-rolled magnetic steel strip is skin-rolled at 2-15% and undergoes final annealing intermittently in a decarburizing atmosphere, the magnetic steel strip, if appropriate, being subjected to further rerolling and final annealing.

8. Process for producing magnet cores for electrical machines from grain-oriented magnetic steel strip which is produced according to one of Claims 1 to 7 and is readily magnetizable in four directions in the rolling plane, in which process the stamped parts which are to be produced for the magnet cores are stamped out taking into account the course of the four directions of ready magnetizability, which run at 45° to the direction of rolling, and are combined to form an assembly.

9. Process according to Claim 8, characterized in that the stamped parts for magnet cores for rotary electrical machines comprising discs which are combined to form an assembly in such a way that core plates which immediately follow one another are arranged rotated through 45° with respect to one another.

10. Process according to Claim 8, characterized in that the stamped parts for magnet cores for rotary electrical machines comprise segments which are combined to form an assembly in such a way that the individual segments each pick up the directions of ready magnetizability.

## Revendications

1. Procédé de fabrication d'une bande électrique à grains orientés avec une capacité de magnétisation facile dans quatre directions dans le plan de laminage, des brames en acier ayant une teneur en C < 0,10 % et une teneur en Si de 0 à 2 % ainsi que des teneurs en Al, Mn, S, N, O, dans les concentrations habituelles pour une bande électrique, étant préchauffées à environ 1250°C, étant soumises à un laminage préalable en 5 à 9 passes pour des réductions de passe individuelle faibles et étant soumises à un laminage final dans un groupe de montants de laminage avec une température d'admission de 930°C à 1100°C ainsi qu'une température de laminage final de 800°C à 950°C pour des réductions de passe ≤ 35 %, et la bande chaude ainsi produite étant embobinée sans refroidissement forcé à une température > 700°C et étant soumise à une déformation à froid, après refroidissement en maintenant un degré de déformation > 86 %, qui suit un recuit intermédiaire sous gaz neutre à une température de 500°C à 750°C, pendant une durée de 0,5 heure à 20 heures, ainsi qu'une déformation à froid supplémentaire avec 2 à 15 % avec recuit final subséquent à des températures autour de 800°C dans une atmosphère temporairement décarburante.

2. Procédé selon la revendication 1, caractérisé en ce que, dans le cas de l'acier non allié, la température, lors de l'admission dans le groupe finisseur, est < 1000°C et, lors de l'évacuation du groupe finisseur, est de 840°C à 870°C.

3. Procédé selon la revendication 1, caractérisé en ce que, dans le cas de l'acier, la température, lors de l'admission dans le groupe finisseur, est de 1000°C à 1100°C et, lors de l'évacuation du groupe finisseur, s'élève jusqu'à 920°C.

4. Procédé selon la revendication 1 à 3, caractérisé en ce que l'on procède, de manière appropriée, avant la déformation à froid, au chauffage préalable de la bande chaude à la température de 150°C à 350°C, de préférence de 200°C à 300°C.

5. Procédé selon la revendication 1 et 2, caractérisé en ce que la bande électrique non alliée est soumise, après le laminage à froid de préférence à une température de 520°C à 580°C, à un recuit intermédiaire sous gaz neutre durant jusqu'à cinq heures.

6. Procédé selon la revendication 1 et 3, caractérisé en ce que la bande électrique alliée est soumise, après le laminage à froid de préférence à une température de 620°C à 680°C, à un recuit intermédiaire sous gaz neutre durant jusqu'à cinq heures.

7. Procédé selon la revendication 1 à 5, caractérisé en ce que la bande électrique laminée à froid est soumise à un dressage de 2 - 15 %, et à un recuit final dans une atmosphère temporairement décarburante, la bande électrique étant soumise, le cas échéant, à un laminage subséquent supplémentaire et à un recuit final.

8. Procédé de fabrication de noyaux magnétiques pour machines électriques à partir de la bande électrique à grains orientés, qui est fabriquée conformément à l'une des revendications 1 à 7 et qui présente quatre directions de capacité de magnétisation facile dans le plan de laminage, les pièces d'estampage à fabriquer pour les noyaux magnétiques étant estampées en observant le cours des quatre directions se prolongeant à 45° par rapport à la direction de laminage de capacité de magnétisation facile et étant assemblées sous la forme d'un paquet.

9. Procédé selon la revendication 8, caractérisé en ce que les pièces d'estampage pour les noyaux magnétiques destinés à des machines électriques rotatives se composent de flancs circulaires, qui sont assemblés sous la forme d'un paquet, en ce que les tôles de noyaux à chaque fois immédiatement adjacents sont disposées de manière à être décalées l'une par rapport à l'autre d'une valeur de 45°.

10. Procédé selon la revendication 8, caractérisé en ce que les pièces d'estampage pour les noyaux magnétiques destinés à des machines électriques rotatives se composent de segments, qui peuvent être assemblés en un paquet, en ce que les segments individuels englobent à chaque fois les directions de la capacité de magnétisation facile.
